# EUROPÄISCHE PATENTSCHRIFT

(11) **EP 0 086 014 B1**
(45) Veröffentlichungstag und Bekanntmachung des Hinweises auf die Patenterteilung: **12.11.1986**
(21) Anmeldenummer: 83200130.9
(22) Anmeldetag: 26.01.1983
(51) Int. Cl.: C22F 1/00

(54) **Verfahren zur Erzeugung und Stabilisierung eines reversiblen Zweiweg-Gedächtnisseffektes in einer Cu/Al/Ni- oder einer Cu/Al-Legierung**
Method for the production and stabilisation of a reversible two-way memory effect in a Cu-Al-Ni or Cu-Al alloy
Procédé pour la fabrication et la stabilisation de l'effet de réversibilité à deux directions dans un alliage mémoire de forme à base de Cu-Al-Ni ou de Cu-Al

(30) Priorität: 05.02.1982 CH 707/82
(43) Veröffentlichungstag der Anmeldung: 17.08.1983
(73) Patentinhaber: BBC Brown Boveri AG, CH-5401 Baden (CH)
(72) Erfinder: Albrecht, Joachim, Dr., CH-5243 Mülligen (CH); Duerig, Thomas, Dr., CH-5415 Nussbaumen (CH); Mercier, Olivier, Dr., CH-5400 Baden (CH); Weber, Walter, CH-8003 Zürich (CH)

## Beschreibung

Die Erfindung geht aus von einem Verfahren zur Erzeugung und Stabilisierung eines Zweiweg-Gedächtniseffekts nach der Gattung des Oberbegriffs des Anspruchs 1.

Bei den Gedächtnislegierungen kann man im allgemeinen einem sog. Zweiwegeffekt von einem Einwegeffekt unterscheiden. Während letzterer in der Regel ausgeprägter und bekannter ist (Ni/Ti-Legierungen, β-Messinge) und auch zu zahlreichen Anwendungen geführt hat, ist der Zweiwegeffekt problematischer und schwieriger zu beherrschen. Doch besteht in der Technik ein allgemeines Bedürfnis nach Bauelementen, welche einen quantitativ genügend grossen Zweiwegeffekt zeigen, um ein weiteres interessantes Anwendungsgebiet zu erschliessen. Meist liegt nun jedoch der Punkt der martensitischen Umwandlung der klassischen Zweiwegeffekt-Legierungen in. einem ungünstigen Temperaturbereich. Es gibt jedoch eine Anzahl von Gedächtnislegierungen, vorab die dem β-Messingtyp angehörenden klassischen Cu/AI/Ni- und Cu/AI-Legierungen, deren Umwandlungspunkt günstig liegt, die zwar wohl einen deutlichen Einweg- aber kaum einen namhaften Zweiwegeffekt zeigen. Als Stand der Technik können u. a. folgende Dokumente angeführt werden :
R. Haynes, Some Observations on Isothermal Transformations of Eutectoid Aluminium Bronzes Below Their Mₛ Temperatures, Journal of the Institute of Metals 1954-55, Vol. 83, Seiten 357-358 ; W. A. Rachinger, A « super-elastic » single Crystal calibration bar, British Journal of Applied Physics, Vo. 9, Juni 1958, Seiten 250-252; R.P. Jewett, D.J. Mack. Further Investigation of Copper-Aluminium Alloys in the Temperature Range belowthe ß a + γ₂ Eutectoid,Journal of the Institute of Metals 1963-64, Vol. 92, Seiten 59-61 ; K. Otsuka and K. Shimizu, Memory Effect and Thermoelastic Martensite Transformation in Cu- AI-Ni Alloy, Scripta Metallurgia, Vol. 4,1970 Pergamon Press Inc., Seiten-469-472 ; Kazuhiro Otsuka, Origin of Memory Effect in Cu-AI-Ni Alloy, Japanese Journal of Applied Physics, Vol. 10, No. 5, May 1971, Seiten 571-579.

Es besteht daher ein Bedürfnis nach Bauelementen aus Gedächtnislegierungen des β-Messingtyps, welche bei für gewisse Anwendungen günstig liegender Umwandlungstemperatur einen namhaften Zweiwegeffekt aufweisen.

Der Erfindung liegt die Aufgabe zugrunde, für Cu/AI/Ni- und Cu/AI-Legierungen ein Verfahren anzugeben, um in diesen Stoffen einen beträchtlichen reversiblen Zweiweg-Gedächtniseffekt zu induzieren und gegebenenfalls diesen Effekt derart zu stabilisieren, dass aus den besagten Legierungen für die Praxis brauchbare Bauelemente hergestellt werden können.

Diese Aufgabe wird durch die im kennzeichnenden Teil des Anspruchs 1 sowie zusätzlich in bevorzugter Weise durch die im kennzeichnenden Teil des Anspruchs 2 angegebenen Merkmale gelöst.

Die Erfindung wird anhand der nachfolgenden, durch Figuren erläuterten Ausführungsbeispiele beschrieben.

Dabei zeigt :
Figur 1 ein Fliessdiagramm des Verfahrens,
Figur 2 ein Zeit/Temperatur-Diagramm des Ablaufs der einzelnen Verfahrensschritte,
Figur 3 ein Diagramm des Zweiweg-Gedächtniseffekts am Beispiel eines Biegestabes,
Figur 4 das Schema einer Versuchseinrichtung für Biegestäbe.

Fig. 1 zeigt das Fliessdiagramm des Verfahrens in einzelnen Schritten in Blockdarstellung. Die entscheidenden thermomechanischen bzw. Wärmebehandlungen sind durch Umrahmung hervorgehoben. Im übrigen bedarf das Diagramm keiner weiteren Erklärung. Verfahrensbeispiel in Klammern gesetzt.

In Fig. 2 ist ein dem Fliessdiagramm von Fig. 1 entsprechendes Zeit/Temperatur-Diagramm des Ablaufs der einzelnen Verfahrensschritte dargestellt. 1 stellt die übliche Lösungsglühung meist bei ca. 850 °C, d. h. die Ueberführung der Legierung in den Gefügezustand des β-Mischkristalls, 2 die nachfolgende Wasserabschreckung zur Verschleppung des metastabilen Zustandes auf Raumtemperatur dar. 3 ist der zur Erreichung eines Gedächtniseffekts und zur Formgebung des Bauelements notwendige kritische Verformungsschritt, welcher bei Raumtemperatur oder prinzipiell bei jeder unterhalb 300 °C liegenden Temperatur durchgeführt werden kann. Nach dieser Verformung muss das Werkstück nicht unbedingt entlastet werden. Im Falle der Verformung oberhalb Raumtemperatur kann es abgekühlt werden. 5 ist der Schritt der Formstabilisierung, die bei 150 bis 425 °C (im vorliegenden Fall 300 °C) unter Spannung, d. h. unter gleichzeitiger Aufbringung einer Last zu erfolgen hat. Anschliessend kann gemäss 6 langsam abgekühlt werden. Von Schritt 3 kann wahlweise auch via Schritt 4 (Halten der Temperatur) der Zustand gemäss Schritt 5 erreicht werden. 7 und 8 stellen eine fakultative Einwegeffekt-Behandlung mit nachfolgender langsamer Abkühlung dar. Diese Schritte können jedoch auch weggelassen werden. Der zusätzliche vorteilhafte Schritt der Martensitstabilisierung mit darauffolgender langsamer Abkühlung ist in den Abschnitten 9 und 10 dargestellt. Zum Schluss kommt noch die fakultative, jedoch vorteilhafte Zweiwegeffekt-Nullpunkstabilisierung gemäss Abschnitt 1 und die langsame Abkühlung 12.

Fig. 3 zeigt ein Diagramm des Zweiwegeffekts am Beispiel eines Biegestabes. Dabei ist die Auslenkung (Durchbiegung) in mm in Funktion der Temperatur T in °C aufgetragen. Durchläuft man einen Temperaturzyklus etwa zwischen Raumtemperatur und 200 °C, wird die gemäss Hysteresiskurven verlaufende reversible Auslenkung erzielt. Kurve 13 entspricht dem Effekt ohne, Kurve 14 demjenigen mit Martensitstabilisierung. Die quantitative Verbesserung durch die Martensitstabilisierung tritt deutlich hervor Die maximal erzielbare Auslenkungsdifferenz von ca. 5 mm zwischen der Hoch- und Tieftemperaturphase entspricht im vorliegenden Fall einer Dehnung e von ca. 1,3 %. In Fig. 4 ist eine Versuchseinrichtung für Biegestäbe schematisch dargestellt. 15 ist der Biegestab aus Gedächtnislegierung. 16 stellt eine Einspannvorrichtung für den Biegestab, also den sog. Fixpunkt dar. 17 ist eine Schnur, welche über eine Seilrolle 18 geführt und mittels eines Gegengewichts 19 leicht gespannt ist. Die Schnur 17 ist am beweglichen Ende des Biegestabes 15 befestigt. Das Gegengewicht 19 ist so bemessen, dass es nur gerade mit Sicherheit die Reibungskräfte beim Bewegungs vorgang überwindet. Der Pfeil stellt die Bewegungsrichtung der Auslenkung des Biegestabes 15 dar, welcher bei voller Auslenkung (Durchbiegung) mit seiner Achse die Stellung gemäss 21 erreicht. Die Bewegungen können an einem auf der Rolle 18 angebrachten Messwertgeber (nicht gezeichnet) abgelesen bzw. registriert werden.

### Ausführungsbeispiel I

Zur Erzeugung und Messung eines Zweiweg-Gedächtniseffekts wurde ein Biegestab der folgenden Zusammensetzung verwendet:

Der Stab hatte einen quadratischen Querschnitt von 2,5 x 2,5 mm und eine Länge von 35 mm. Er wurde ähnlich dem Verfahrensablauf gemäss Fig. 1 and 2. behandelt. Zunächst wurde der Stab bei einer Temperatur von 900 °C derart vorgeformt (vorgebogen), dass seine Längsachse einen Kreisbogen mit einem Radius von -37 mm (negatives Vorzeichen, da Krümmung in umgekehrter Richtung in Bezug auf die spätere definitive Form) beschrieb. Hierauf wurde der vorgebogene Stab während 15 min einer Lösungsglühung bei einer Temperatur von 950 °C und einer darauffolgenden Abschreckung in kaltem Wasser unterworfen (ähnlich 1 und 2 in Fig. 2). Dann wurde der Stab bei Raumtemperatur in umgekehrter Richtung gebogen, so dass seine Längsachse einen Radius von + 35 mm beschrieb. Dies entsprach einer Dehnung der äussersten Faser von 6,88 % (ähnlich 3 in Fig. 2). Daraufhin wurde der Stab unter Spannung einer Formstabilisierung unterworfen, indem er während 30 min auf eine Temperatur von 300 °C derart unter.Last erhitzt wurde, dass durch die Einspannung dafür gesorgt wurde, dass der Radius seiner Längsachse auf + 35 mm gehalten wurde (ähnlich 5 in Fig. 2). Nach langsamer Abkühlung wurde der Biegestab von der zuvor aufgebrachten Last befreit. Zum Schluss wurde der Stab einer Martensitstabilisierung bei 300 °C während 30 min (ähnlich 9 in Fig. 2) unterworfen. Nach langsamer Abkühlung wurde der Stab in der Anordnung gemäss Fig. 4 geprüft. Das Verhalten entsprach im Mittel ungefähr der Kurve 14 in Fig. 3. Die in einem Temperaturzyklus durchlaufene Differenz der Auslenkung (Durchbiegung) an mehreren Probestäben schwankte zwischen 4,4 mm und 5,9 mm, was einer Dehnung von 1,15 % bis 1,53 % entsprach. Im Mittel betrugen die entsprechenden Werte 4,94 mm und 1,28 %. Die untere Umwandlungstemperatur betrug im Mittel ca. 160 °C, die obere ca. 177°C, die Hysteresisbreite somit ca. 17 °C.

### Ausführungsbeispiel II

Ein Probestab der gleichen Abmessungen und der gleichen Zusammensetzung wie unter Beispiel I wurde im ebenen (gestreckten) Zustand während 10 min einer Lösungsglühung bei 850 °C unterworfen und anschliessend in kaltem Wasser abgeschreckt. Dann wurde der Stab bei Raumtemperatur auf einen Radius von 22 mm gebogen, was einer Dehnung der äussersten Faser von 5,4 % entsprach. Daraufhin wurde der gebogene Stab während 30 min unter Last bei einer Temperatur von 300 °C gehalten. Die Last wurde noch im warmen Zustand weggenommen und der entlastete Stab langsam auf Raumtemperatur abgekühlt. Die Prüfung wurde in der gleichen Weise wie unter Beispiel I durchgeführt. Es zeigten sich bei diesem Material ohne « Martensitstabilisierung grössere Streuungen und geringere Zweiwegeffekte als beim stabilisierten gemäss Beispiel I. Die in einem Temperaturzyklus durchlaufene Differenz der Auslenkung an mehreren Probestäben schwankte zwischen 2,6 mm und 5,8 mm, was einer Dehnung von 0,70% bis 1,32% entsprach. Im Mittel betrugen die entsprechenden Werte 4,20 mm und 1,08 %. Die untere Umwandlungstemperatur betrug im Mittel ca. 107 °C, die obere ca. 150 °C die Hysteresisbreite somit ca. 43 °C.

### Ausführungsbeispiel 111

Ein Torsionsstab der gleichen Zusammensetzung wie in Beispiel I wurde einer entsprechenden Behandlung und Prüfung unterzogen. Der Stab hatte runden Querschnitt, mit einem Durchmesser von 3 mm und einer Messlänge von 24.mm. Er wurde zunächst bei einer Temperatur von 850 °C während 10 min lösungsgeglüht und danach in kaltem Wasser abgeschreckt. Der Stab wurde auf 100 °C erwärmt und bei dieser Temperatur um einen totalen Winkel 0 von 80° bezogen auf die Kreisquerschnitte an den Enden der Messlänge verdreht (verdrillt). Der Verdrillungswinkel a der äussersten Faser der Schraubenlinie mit der Zylindererzeugenden (Steigungswinkel) betrug dabei ca. 5°, was etwa einer Dehnung von 6 % in den Hauptspannungsrichtungen (Zug und Druck) entsprach. Der Stab wurde in dieser gespannten Lage festgehalten und auf eine Temperatur von 300 °C erwärmt. Dieser Zustand wurde während 20 min gehalten. Dann wurde der Stab entlastet und langsam auf Raumtemperatur abgekühlt. hierauf wurde der Zweiwegeffekt bezüglich Torsion bestimmt, indem ein Temperaturzyklus von 0 bis 250°C durchlaufen wurde. Der erzielbare reversible Winkelunterschieds 6 der Kreisquerschnitte an beiden Enden der Messlänge betrug 9°, was einem Verdrillungswinkel a (Steigungswinkel) von 34' entsprach. Das Aequivalent der Dehnungen in den beiden Hauptspannungsrichtungen (Zug und Druck) betrug somit ca. 0,7 %.

### Ausführungsbeispiel IV

Ein Zugstab der gleichen Zusammensetzung und der gleichen Abmessungen wie der TorSionsstab gemäss Beispiel 111 wurde einer entsprechenden Behandlung und Prüfung unterzogen. Er wurde zunächst bei einer Temperatur von 850 °C während 15 min einer Lösungsglühung unterworfen und anschliessend in kaltem Wasser abgeschreckt. Dann wurde der Stab bei Raumtemperatur in seiner Längsachse einer Zugbeanspruchung unterworfen und um einen Betrag von 4 % gedehnt (gereckt). Unter Beibehaltung der aufgebrachten Last (Zugspannung) wurde der Stab auf 300 °C erwärmt und in diesem Zustand während 20 min festgehalten. Danach wurde die Last weggenommen und der Stab langsam auf Raumtemperatur abgekühlt. Der an verschiedenen Probekörpern gemessene Zweiwegeffekt im Temperaturintervall von 0 bis 200 °C betrug 0,2 bis 0,5 %. Er könnte durch die Martensitstabilisierungsbehandlung gemäss 9 in Fig. 2 noch wesentlich verbessert und in engeren Grenzen gehalten werden.

Die Erfindung erschöpft sich keineswegs in den oben genannten Ausführungsbeispielen. Prinzipiell kann jede Gedächtnislegierung des β-Messingtyps, welche im natürlichen Zustand (d. h. nach herkömmlicher Behandlung) einen namhaften Einwegeffekt, jedoch einen verschwindend geringen Zweiwegeffekt zeigt, nach dem neuen Verfahren in einen Zustand gebracht werden, wo sie einen deutlichen, für die praktische Verwendung geeigneten Zweiwegeffekt aufweist. Dazu gehören vor allem die Legierungen des Typs Cu/AI/Ni und Cu/Al.

Die Lösungsglühung kann je nach Legierung und Grösse des Werkstücks bei verschiedenen Temperaturen (meist zwischen 850 und 950 °C) durchgeführt werden. Der der Formstabilisierung entsprechende entscheidende Verfahrensschritt kann im Temperaturbereich von 150 bis 425 °C während 0,5 bis 180 min durchgeführt werden, wobei die kürzeren Zeiten für die höheren Temperaturen gelten. Die gleichzeitig aufzubringende Last ist so zu bemessen, dass eine Spannung (Zug, Druck oder Schub) erzeugt wird, die eine Dehnung von mindestens 1 % entspricht. Bei Schub bedeutet dies, dass der Verschiebungswinkel a (Steigungswinkel bei Torsion) mindestens 50' betragen muss. Die Martensitstabilisierung kann im Temperaturbereich zwischen 200 und 400 °C während 1 min bis 4 h durchgeführt werden. Die Nullpunktstabilisierung des Zweiwegeffekts wird vorteilhafterweise bei einer Temperatur vorgenommen, welche der späteren maximalen Betriebstemperatur entspricht (in unserem Fall ca. 200 °C). Die Dauer der Erwärmung soll mindestens 1 min betragen.

Durch das vorliegende neue Verfahren wurde erstmals der Weg gewiesen, wie man bei Gedächtnislegierungen des ß-Messingtyps, welche normalerweise nur einen ausgeprägten Einwegeffekt zeigen, zu einem für die Praxis brauchbaren Zweiwegeffekt kommen kann.

## Patentansprüche

1. Verfahren zur Erzeugung und Stabilisierung eines reversiblen Zweiweg-Gedächtniseffekts in einer Cu/AI/Ni- oder einer Cu/AI-Legierung, wobei die schmelzmetallurgisch oder pulvermetallurgisch hergestellte Legierung zunächst einer Lösungsglühung im Temperaturgebiet des β-Mischkristalls mit anschliessendem Abschrecken in Wasser unterzogen wird, worauf die Legierung einer Verformung unterworfen wird, dadurch gekennzeichnet, dass die Legierung nach der Verformung zur Formstabilisierung einer Wärmebehandlung im Temperaturbereich von 150 bis 425 °C während 0,5 bis 180 min, wobei die kürzeren Zeiten für die höheren Temperaturen gelten, unter gleichzeitiger Aufbringung einer Last zur Erzeugung einer Zug-, Druck- oder Schubspannung entsprechend einer Dehnung von mindestens 1 % unterworfen, langsam auf Raumtemperatur abgekühlt und entlastet wird.

2. Verfahren nach Anspruch 1, dadurch gekennzeichnet, dass als weiterer Verfahrensschritt nach der langsamen Abkühlung und Entlastung die Legierung zur Martensitstabilisierung einer Wärmebehandlung im Temperaturbereich von 200 bis 400 °C während 1 min bis 4 h und einer langsamen Abkühlung auf Raumtemperatur unterworfen wird.

3. Verfahren nach Anspruch 2, dadurch gekennzeichnet, dass als zusätzlicher Verfahrensschritt nach der Wärmebehandlung zur Martensitstabilisierung die Legierung zur Nullpunkstabilisierung des Zweiweg-Gedächtniseffekts einer Wärmebehandlung bei der der maximalen Betreibstemperatur des Bauteils entsprechenden Temperatur während mindestens 1 min und einer langsamen Abkühlung auf Raumtemperatur unterworfen wird.

## Claims

1. Process for producing and stabilizing a reversible two-way memory effect in a Cu/Al/Ni or Cu/Al alloy, the alloy prepared melt-metallurgically or powder-metallurgically being subjected first to solution annealing in the temperature region of the p-mixed crystal with subsequent quenching in water, whereupon the alloy is subjected to a deformation, characterized in that the alloy is subjected after deformation for dimensional stabilization to a heat treatment in the temperature range from 150 to 425 °C for 0.5 to 180 minutes, the shorter times being applicable to the higher temperatures, with simultaneous application of a load in order to generate a tensile, compressive or shear stress corresponding to an elongation of at least 1 %, is slowly cooled to room temperature and is relieved.

2. Process according to Claim 1, characterized in that in a further process step after the slow cooling and relief, the alloy is subjected, for martensite stabilization, to a heat treatment in the temperature range from 200 to 400 °C for 1 minute to 4 hours and to slow cooling to room temperature.

3. Process according to Claim 2, characterized in that, as an additional process step after the heat treatment for martensite stabilization, the alloy is subjected, for zero stabilization of the two-way memory effect, to a heat treatment at a temperature corresponding to the maximum operating temperature of the component for at least 1 minute and to slow cooling to room temperature.

## Revendications

1. Procédé pour réaliser et stabiliser un effet de mémoire réversible à deux directions dans un alliage Cu/AI/Ni ou un alliage Cu/AI, suivant lequel on soumet l'alliage élaboré par métallurgie de fusion ou métallurgie des poudres d'abord à un recuit de mise en solution solide dans l'intervalle de température du cristal mixte β avec trempe ultérieure à l'eau, après quoi on soumet l'alliage à une déformation, caractérisé en ce qu'on soumet l'alliage, après la déformation, en vue de la stabilisation de forme, à un traitement thermique dans l'intervalle de température de 150 à 425 °C pendant 0,5 à 180 minutes, les durées les plus brèves étant d'application pour les températures les plus élevées, en appliquant simultanément une charge pour la réalisation d'une tension de traction, de compression ou de cisaillement correspondant à une déformation relative d'au moins 1 %, on le refroidit lentement jusqu'à la température ambiante et on le décharge.

2. Procédé suivant la revendication 1, caractérisé en ce que, comme stade opératoire supplémentaire après le refroidissement lent et le déchargement, on soumet l'alliage, en vue de la stabilisation de la martensite, à un traitement thermique dans l'intervalle de température de 200 à 400 °C pendant 1 minute à 4 heures et à un refroidissement lent jusqu'à la température ambiante.

3. Procédé suivant la revendication 2, caractérisé en ce que, comme stade opératoire supplémentaire après le traitement thermique pour la stabilisation de la martensite, on soumet l'alliage, en vue de la stabilisation du point zéro de l'effet de mémoire à deux directions, à un traitement thermique à la température correspondant à la température de service maximale de la pièce pendant au moins 1 minute et à un refroidissement lent jusqu'à la température ambiante.
